# EUROPÄISCHE PATENTANMELDUNG

(11) **EP 0 321 380 A1**
(43) Veröffentlichungstag der Anmeldung: **21.06.1989**
(21) Anmeldenummer: 88630165.4
(22) Anmeldetag: 22.09.1988
(51) Int. Cl.: G10K 11/00, B08B 3/12

(54) **Ultraschall-abstrahlende Oberfläche mit vergroesserter Lebensdauer**

(30) Priorität: 15.12.1987 DE 8716543 U
(71) Anmelder: EMERSON ELECTRIC CO., St. Louis Missouri 63136 (US)
(72) Erfinder: Schmidt, Coenraad, NL-3852 BJ Ermelo (NL)
(74) Vertreter: Waxweiler, Jean

(57) **Zusammenfassung**

Die Erfindung betrifft eine Ultraschall-abstrahlende Oberfläche aus Edelstahl oder ähnlichem Material. An ihrer Aussenseite ist mindestens ein piezo-elektrisches oder magnetostriktives Schwingerelement (9) angeordnet. Die Flüssigkeits-Seite der Ultraschall-abstrahlenden Oberfläche (8) ist mit einer Schicht (10) aus Titannitrid versehen.

## Beschreibung

Die Erfindung betrifft eine Ultraschall-abstrahlende Oberfläche aus Edelstahl oder ähnlichem Material mit mindestens einem an der Aussenseite angeordneten piezoelektrischen - oder magnetostriktiven Schwingerelement.

Derartige Ultraschall-abstrahlende Oberflächen werden in einem mit einer Reinigungsflüssigkeit gefüllten Becken angeordnet und dienen zur Ultraschallreinigung verschmutzter Werkstücke. Von der Ultraschall-abstrahlenden Oberfläche wird Ultraschall mit hoher Wirkung in die Reinigungsflüssigkeit eingeleitet. Die in der Reinigungsflüssigkeit und damit auch in den Poren und schwierig erreichbaren Stellen an den Werkstücken entstehende Kavitation ermöglicht die gründliche Reinigung auch komplizierter Werkstücke ohne Demontage in sehr kurzer Zeit.

Ultraschall-abstrahlende Oberflächen kommen in drei Formen vor:

Als aktive Oberfläche eines Tauchschallgebers, der in ein mit einer Reinigungsflüssigkeit gefülltes Becken eingebaut wird.

Als Seitenwand und/oder Boden eines mit einer Reinigungsflüssigkeit gefüllten Beckens.

Als Schwingerplatte, die an einer oder mehreren Seitenwänden und/oder am Boden eines mit einer Reinigungsflüssigkeit gefüllten Beckens angeflanscht wird.

Als nachteilig hat sich beim Einsatz solcher Ultraschall-abstrahlender Oberflächen der Abtrag durch Erosion an der Ultraschall-abstrahlenden Oberfläche herausgestellt.

Die der Erfindung zugrundeliegende Aufgabe besteht darin, die Erosionserscheinung zu vermindern, um die Lebensdauer der Ultraschall-abstrahlenden Oberfläche zu vergrössern.

Diese Aufgabe wird bei einer Ultraschall-abstrahlenden Oberfläche der Eingangs genannten Art dadurch gelöst, dass die Flüssigkeits-Seite der Ultraschall-abstrahlenden Oberfläche mit einer Schicht aus Titannitrid versehen ist.

Mit einer solchen Spezialbeschichtung wird eine ausserordentlich lange Lebensdauer erzielt. Die Lebensdauer kann beispielsweise für 16.000 Betriebsstunden entsprechend 8 Jahren einschichtiger Betriebszeit garantiert werden.

Titannitridbeschichtungen sind bekannt (VDI-Z 129, 1987, Nr. 1/2, S. 89-94). Nach dem sogenannten PVD-Verfahren wird Titan in einem Vakuum-Lichtbogen verdampft. Die Titan-Ionen des erzeugten Intensivplasmas reagieren mit eingeleitetem Stickstoffgas und werden als Hartstoffschicht auf dem Substrat niedergeschlagen. Die Beschichtung zeichnet sich durch eine ausserordentliche Härte bei gleichzeitiger Zähigkeit aus. Im Stand der Technik sind als Anwendungsgebiete vor allem spanende und schneidende Werkzeuge, beispielsweise Bohrer und Fräser genannt, sowie auch Umformerwerkzeuge und Kunststoffspritzgiessformen.

Die Erfindung wird nun unter Zuliefernahme der beigefügten Zeichnung beispielsweise beschrieben, die ein Ausführungsbeispiel in einem Schnitt durch einen in ein Reinigungsbad eingesetzten Tauchschallgeber dargestellt ist.

Ein Becken 1 ist mit einer kavitierenden Reinigungsflüssigkeit 2 gefüllt. Am Boden des Beckens 1 ist ein Tauchschallgeber 3 befestigt, der über einen Adapter 4, eine Anschlussdose 5 und ein Kabel 6 mit einem nicht dargestellten Generator zum Erzeugen einer Wechselspannung mit Ultraschallfrequenz verbunden ist. Die Oberseite 8 des Ultraschallgebers 3 wird von schematisch dargestellten Schwingerelementen 9 in Ultraschallschwingungen versetzt und strahlt die Schwingung in die Reinigungsflüssigkeit ab. Die der Flüssigkeit zugewandte Oberfläche der Fläche 8 ist mit einer Titannitridbeschichtung 10 versehen. Dadurch wird der Abtrag durch Erosion der abstrahlenden Fläche wesentlich verringert und die Lebensdauer bis zur Zerstörung des Gehäuses durch die Erosionserscheinung erheblich verlängert. Die Schichtdicke beträgt vorzugsweise 4 ± 1 µm. Wie erwähnt wird die dem Reinigungsbad zugekehrte abstrahlende Fläche des Gehäuses und vorzugsweise nur die der Reinigungsflüssigkeit zugewandte Seite der die Schwingerelemente 9 tragenden Gehäusefläche beschichtet.

Gegenüber einer unbeschichteten Gehäusewand aus Edelstahl beträgt die Lebenszeitverlängerung mindestens das 2½-fache. Ausserdem erhöht sich der Widerstand gegen chemische Korrosion beträchtlich.

## Patentansprüche

1. Ultraschall-abstrahlende Oberfläche aus Edelstahl oder ähnlichem Material mit mindestens einem an der Aussenseite angeordneten piezo-elektrischen oder magnetostriktiven Schwingerelement (9), dadurch gekennzeichnet, dass die Flüssigkeits-Seite der Ultraschall-abstrahlenden Oberfläche (8) mit einer Schicht (10) aus Titannitrid versehen ist.

2. Ultraschall-abstrahlende Oberfläche nach Anspruch 1, dadurch gekennzeichnet, dass die Schichtdicke etwa 5 µm beträgt.
